# EUROPÄISCHE PATENTSCHRIFT

(11) **EP 0 521 950 B1**
(45) Veröffentlichungstag und Bekanntmachung des Hinweises auf die Patenterteilung: **08.03.1995**
(21) Anmeldenummer: 91906474.1
(22) Anmeldetag: 18.03.1991
(51) Int. Cl.: C25D 15/02

(54) **VERFAHREN ZUM AUFBRINGEN VON SILBER-GRAPHIT-DISPERSIONSÜBERZÜGEN**
PROCESS FOR DEPOSITING SILVER/GRAPHITE DISPERSION-HARDENED COATINGS
PROCEDE POUR L'APPLICATION DE DEPOTS ELECTROLYTIQUES D'ARGENT-GRAPHITE DURCIS PAR DISPERSION

(30) Priorität: 28.03.1990 DE 4010346
(43) Veröffentlichungstag der Anmeldung: 13.01.1993
(73) Patentinhaber: SIEMENS AKTIENGESELLSCHAFT, 80333 München (DE)
(72) Erfinder: MICHELSEN-MOHAMMADEIN, Ursula, D-1000 Berlin 27 (DE)
(86) Internationale Anmeldenummer: DE9100241
(87) Internationale Veröffentlichungsnummer: WO9114808

(56) Entgegenhaltungen:
- Ch-e-mi cal Ab
- Ch-e-mi cal Ab
- DE-A- 2 164 050
- FR-A- 2 329 772
- GB-A- 2 086 940

## Beschreibung

Die Erfindung bezieht sich auf ein Verfahren zum Aufbringen Von Silber-Graphit-Dispersionsüberzügen mit einem Alkalimetallsilbercyanid, Leitsalz, Graphit, Netzmittel und einen Glanzzusatz enthaltenden Elektrolyten.

Ein Verfahren dieser Art ist aus der DE 25 43 082 C3 bekannt. Bei diesem bekannten Verfahren zum Aufbringen von Dispersionsüberzügen wird als Leitsalz Kaliumcyanid als freies Cyanid verwendet. Als Netzmittel sind für das bekannte Verfahren unter anderem Türkischrotöl, sulfoniertes Oleatester und Fettalkoholsulfonat geeignet. Das bekannte Verfahren ist zur Gestellgalvanisierung bei Stromdichten von 1 bis 5 A/dm² vorgesehen.

Der Erfindung liegt die Aufgabe zugrunde, ein Verfahren zum Aufbringen von Silber-Graphit-Dispersionsüberzügen vorzuschlagen, das mit einem von freiem Cyanid freien Elektrolyten auskommt und ein Arbeiten mit verhältnismäßig hohen Stromdichten zur Schnellabscheidung ermöglicht.

Zur Lösung dieser Aufgabe wird bei einem Verfahren der eingangs angegebenen Art erfindungsgemäß das Aufbringen der Silber-Craphit-Dispersionsüberzüge mit einem Elektrolyten mit einem von freiem Cyanid freien Leitsalz vorgenommen.

Ein Vorteil des erfindungsgemäßen Verfahrens besteht darin, daß es mit einem Elektrolyten ohne freies Cyanid durchgeführt wird. Ein weiterer Vorteil ist darin zu sehen, daß bei Gestellgalvanisierung eine höhere Stromdichte erzielbar ist. Ein zusätzlicher Vorteil besteht darin, daß mit unlöslichen Anoden gearbeitet wird.

Bei dem erfindungsgemäßen Verfahren werden die Silber-Graphit-Dispersionsüberzüge vorteilhafterweise mit einem Schwall- oder Spritzgalvanisierverfahren in einer Durchlaufanlage aufgebracht. Infolge der Schwall- oder Spritzgalvanisierung ist eine partielle Beschichtung von mit Überzügen zu versehenden Teilen möglich. Darüber hinaus läßt sich das erfindungsgemäße Verfahren mit relativ hohen Stromdichten durchführen, wodurch eine Schnellabscheidung ermöglicht ist.

Als Leitsalz ohne freies Cyanid kommen verschiedene Salze in Frage. Als besonders vorteilhaft wird es angesehen, wenn als Leitsalz di-Kaliumhydrogenphosphat, Kaliumdiphosphat oder ein Alkalisalz organischer Säuren verwendet wird; bei diesen Alkalisalzen kann es sich um Kaliumcitrat, Kaliummalat oder Natriumazetat handeln.

Zur Erzielung von Silber-Graphit-überzügen mit 1 bis 2,5 % Graphit bei Stromstärken bis zu 20 A/dm² werden bei dem erfindungsgemäßen Verfahren als Netzmittel vorteilhafterweise anionaktive Netzmittel mit einer Konzentration von 0,5 bis 30 ml/l verwendet.

Als solche Netzmittel kommen vorteilhafterweise Alkali-Salze von Alkylsulfaten bzw. -sulfonaten mit einer geradkettigen oder verzweigten Alkylkettenlänge von C4 bis C14 in Frage, oder ein Alkali-Salz einer hochsulfatierten Fettsäure. Ein geradkettiges Alkylsulfat eines Alkalisalzes hat beispielsweise folgenden Aufbau:

CH₃ - (CH₂)ₙ- O - SO₃⁻ Na⁺ oder K⁺

n = 3 ... 9
Ein verzweigtes Alkylsulfat eines Alkalisalzes hat z. B. den folgenden Aufbau:
oder K⁺
n1 = 0 ... 3
n2 = 0 ... 7
Als ein Beispiel für Alkylsulfonate eines Alkalisalzes wird folgender Aufbau angegeben:

CH₃ - (CH₂)ₙ - SO₃⁻Na⁺

n = 4 ... 13
Mit Vorteil lassen sich bei dem erfindungsgemäßen Verfahren als Netzmittel auch Eiweißfettsäurekondensate und Eiweißhydrolysate verwenden.

Zur Erläuterung der Erfindung werden nachfolgend Beispiele angegeben.

### Beispiel 1

Nach einer in der Galvanotechnik üblichen Vorbehandlung werden mit einem Silber-Graphit-Dispersionsüberzug zu versehende Metallgegenstände in einem Elektrolyten folgender Zusammensetzung beschichtet:

| | | | |
|---|---|---|---|
| Kaliumsilbercyanid | K[Ag (CN)₂] | 120 g/l | |
| di-Kaliumhydrogenphosphat | K₂HPO₄ | 90 g/l | |
| Graphit | C | 100 g/l | |
| Kaliumselencyanat | KSeCN | 10 mg/l | |
| Natrium 2-Ethylhexylsulfat (40% Wirkstoff) | | 2 ml/l | |
| pH-Wert | | 8,5 | |
| Temperatur | | 30°C | |
| Stromdichte | | 5 A/dm² | 10 A/dm² |
| Graphitgehalt des Überzugs | | 1,8 Gew.% | 1,4 Gew.% |

### Beispiel 2

Nach der üblichen Vorbehandlung werden Metallgegenstände in einem. Elektrolyten folgender Zusammensetzung unter den angegebenen Bedingungen mit einem Dispersionsüberzug versehen:

| | | |
|---|---|---|
| Kaliumsilbercyanid | K [Ag(CN)₂] | 120 g/l |
| Kaliumdiphosphat | K₄P₂O₇ | 80 g/l |
| Graphit | C | 100 g/l |
| Kaliumselenocyanat | KSeCN | 10 mg/l |
| Natriumalkylsulfonat (40% Wirkstoff) | | 5 ml/l |
| pH-Wert | | 9,0 |
| Temperatur | | 20 °C |
| Stromdichte | | 5 A/dm² |
| Graphitgehalt im Überzug | | 1,3 Gew.% |

### Beispiel 3

Silber-Graphit-Dispersionsüberzügen werden auf Metallgegenstände nach üblicher Vorbehandlung mit einem Elektrolyten nachstehender Zusammensetzung unter den nachstehend angegebenen Bedingungen aufgebracht:

| | | |
|---|---|---|
| Kaliumsilbercyanid | K [Ag(CN)₂] | 120 g/l |
| tri-Kaliumcitrat-Monohydrat | C₆H₅K₃O₇.H₂O | 100 g/l |
| Borsäure | H₃BO₃ | 30 g/l |
| Graphit | C | 100 g/l |
| Selenige Säure | H₂SeO₃ | 2 g/l |
| Natrium n-Octylsulfat (42% Wirkstoff) | | 5 ml/l |
| pH-Wert | | 8 |
| Temperatur | | 30 °C |
| Stromdichte | | 5 A/dm² |
| Graphitgehalt im Überzug | | 1,5 Gew.% |

## Patentansprüche

1. Verfahren zum Aufbringen von Silber-Graphit-Dispersionsüberzügen mit einem Alkalimetallsilbercyanid, Leitsalz, Graphit, Netzmittel und einen Glanzzusatz enthaltenden Elektrolyten,
**dadurch gekennzeichnet,** daß das Aufbringen der Silber-Graphit-Dispersionsüberzüge mit einem Elektrolyten mit einem von freiem Cyanid freien Leitsalz vorgenommen wird.

2. Verfahren nach Anspruch 1,
**dadurch gekennzeichnet,** daß das Aufbringen der Silber-Graphit-Überzüge mit einem Schwall- oder Spritzgalvanisierverfahren in einer Durchlaufanlage vorgenommen wird.

3. Verfahren nach Anspruch 1 oder 2,
**dadurch gekennzeichnet,** daß als Leitsalz di-Kaliumhydrogenphosphat verwendet wird.

4. Verfahren nach Anspruch 1 oder 2,
**dadurch gekennzeichnet,** daß als Leitsalz Kaliumdiphosphat verwendet wird.

5. Verfahren nach Anspruch 1 oder 2,
**dadurch gekennzeichnet,** daß als Leitsalz ein Alkalisalz organischer Säuren verwendet wird.

6. Verfahren nach einem der vorangehenden Ansprüche, **dadurch gekennzeichnet,** daß als Netzmittel ein anionaktives Netzmittel mit einer Konzentration von 0,5 bis 30 ml/l verwendet wird.

7. Verfahren nach Anspruch 6
**dadurch gekennzeichnet,** daß als Netzmittel Alkali-Salze von Alkylsulfaten bzw. -sulfonaten mit einer geradkettigen oder verzweigten Alkylkettenlänge von C4 bis C14 verwendet wird.

8. Verfahren nach Anspruch 6,
**dadurch gekennzeichnet,** daß als Netzmittel ein Alkali-Salz einer hochsulfatierten Fettsäure verwendet wird.

9. Verfahren nach Anspruch 6,
**dadurch gekennzeichnet,** daß als Netzmittel ein Eiweißfettsäurekondensat verwendet wird.

10. Verfahren nach Anspruch 6,
**dadurch gekennzeichnet,** daß als Netzmittel ein Eiweißhydrolysat verwendet wird.

## Claims

1. Process for depositing silver graphite composite coatings using an electrolyte containing an alkali metal silver cyanide, a conducting salt, graphite, a wetting agent and a brightener, characterised in that the deposition of silver graphite composite coatings is performed using an electrolyte containing a conducting salt that is free of free cyanide.

2. Process according to claim 1,
characterised in that the deposition of silver graphite composite coatings is performed by a flow or spray electrodeposition process in a continuous plant.

3. Process according to claim 1 or 2,
characterised in that dibasic potassium phosphate is used as a conducting salt.

4. Process according to claim 1 or 2,
characterised in that potassium pyrophosphate is used as a conducting salt.

5. Process according to claim 1 or 2,
characterised in that an alkali salt of organic acids is used as a conducting salt.

6. Process according to one of the preceding claims, characterised in that an anion-active wetting agent in a concentration of from 0.5 to 30 ml/l is used as a wetting agent.

7. Process according to claim 6,
characterised in that alkali salts of alkyl sulphates or of sulphonates having a straight-chain or branched alkyl chain length of from C4 to C14 are used as wetting agents.

8. Process according to claim 6, characterised in that an alkali salt of a highly sulphated fatty acid is used as a wetting agent.

9. Process according to claim 6,
characterised in that a protein fatty acid condensate is used as a wetting agent.

10. Process according to claim 6,
characterised in that a protein hydrolysate is used as a wetting agent.

## Revendications

1. Procédé de dépôt de revêtements électrolytiques durcis par dispersion d'argent-graphite avec un électrolyte renfermant du cyanure d'un métal alcalin et d'argent, du sel conducteur, du graphite, de l'agent mouillant et un brillanteur, caractérisé en ce qu'il consiste à effectuer le dépôt des revêtements électrolytiques durcis par dispersion d'argent-graphite avec un électrolyte ayant un sel conducteur exempt de cyanure libre.

2. Procédé suivant la revendication 1, caractérisé en ce qu'il consiste à effectuer le dépôt des revêtements d'argent-graphite par un procédé d'électrolyse à la vague ou par projection, dans une installation en continu.

3. Procédé suivant la revendication 1 ou 2, caractérisé en ce qu'il consiste à utiliser comme sel conducteur de l'hydrogènophosphate dipotassique.

4. Procédé suivant la revendication 1 ou 2, caractérisé en ce qu'il consiste à utiliser comme sel conducteur du diphosphate de potassium.

5. Procédé suivant la revendication 1 ou 2, caractérisé en ce qu'il consiste à utiliser comme sel conducteur un sel alcalin d'acides organiques.

6. Procédé suivant l'une des revendications précédentes, caractérisé en ce qu'il consiste à utiliser comme agent mouillant un agent mouillant anionique en une concentration de 0,5 à 30 ml/l.

7. Procédé suivant la revendication 6, caractérisé en ce qu'il consiste à utiliser comme agent mouillant, des sels de métal alcalin d'alcoylsulfates ou d'alcoylsulfonates à chaîne alcoyle linéaire ou ramifiée ayant de 4 à 14 atomes de carbone.

8. Procédé suivant la revendication 6, caractérisé en ce qu'il consiste à utiliser comme agent mouillant un sel de métal alcalin d'un acide gras très sulfaté.

9. Procédé suivant la revendication 6, caractérisé en ce qu'il consiste à utiliser comme agent mouillant un condensat d'acide gras de protéine.

10. Procédé suivant la revendication 6, caractérisé en ce qu'il consiste à utiliser comme agent mouillant, un hydrolysat de protéine.
